# FASCICULE DE BREVET EUROPEEN

(11) **EP 3 126 556 B1**
(45) Date de publication et mention de la délivrance du brevet: **15.11.2017**
(21) Numéro de dépôt: 15717573.8
(22) Date de dépôt: 31.03.2015
(51) Int. Cl.: D02G 3/32, D02G 3/44

(54) **FIL TEXTILE CONDUCTEUR, PROCÉDÉ DE FABRICATION D'UN TEL FIL ET TISSU INTÉGRANT UN TEL FIL**
LEITFÄHIGES TEXTILGARN, VERFAHREN ZUR HERSTELLUNG EINES DERARTIGEN GARNS UND STOFF MIT DERARTIGEM GARN
CONDUCTIVE TEXTILE YARN, METHOD FOR PRODUCING SUCH A YARN AND FABRIC INCORPORATING SUCH A YARN

(30) Priorité: 31.03.2014 FR 1452774
(43) Date de publication de la demande: 08.02.2017
(73) Titulaire: Payen, 07000 Saint Julien en Saint Alban (FR)
(72) Inventeur: DIEPPOIS, Didier, F-26000 Valence (FR)
(74) Mandataire: Cabinet Laurent & Charras
(86) Numéro de dépôt international: PCT/FR2015/050819
(87) Numéro de publication internationale: WO 2015/150682

(56) Documents cités:
- WO-A1-2014/014290
- DE-A1- 10 242 785
- GB-A- 2 009 807
- JP-A- 2011 074 538

## Description

### Domaine technique

L'invention se rattache au domaine de l'industrie textile, et plus particulièrement à la fabrication de textiles intégrant des fils conducteurs présentant des propriétés d'élasticité. Elle vise plus particulièrement un fil élastique dont la constitution lui permet non seulement de présenter de fortes propriétés d'élasticité, combinées avec des propriétés électriques de conductivité élevée, et avec une résistance importante aux agressions mécaniques et chimiques.

Un tel fil et le tissu qui l'intègre trouvent une application toute particulière pour la réalisation de vêtements instrumentés.

### Techniques antérieures

De façon générale, on connaît l'existence de vêtements instrumentés, c'est-à-dire de vêtements incluant des capteurs susceptibles de générer des signaux électriques représentatifs de l'utilisation ou des propriétés physico-chimiques de son utilisateur. La fabrication de tels vêtements nécessite l'intégration dans le vêtement de fils présentant des propriétés de conduction de l'électricité.

De multiples solutions ont déjà été proposées consistant à intégrer dans un textile des fils essentiellement conducteurs.

L'intégration ou l'association avec le textile se fait généralement par des opérations de rajout postérieures à la fabrication du textile, par des techniques de broderies ou de couture. On conçoit que de telles opérations, qui relèvent de la confection augmentent fortement le prix de revient du vêtement, puisqu'elles doivent être réalisées après que le vêtement ait été réalisé.

En outre, et surtout, les fils essentiellement conducteurs ne sont pas connus pour présenter une grande élasticité, de sorte qu'ils doivent généralement être intégrés dans une configuration présentant des circonvolutions permettant de se déformer en même temps que le textile qui le supporte.

On peut par exemple citer les textiles décrits dans le document EP 2 505 090.

Le Demandeur a proposé dans le document FR 2 869 047 un fil qui présente des propriétés de conduction de l'électricité, et qui possède parallèlement un taux d'allongement relativement élevé.

Plus précisément, un tel fil est un fil guipé, dont l'âme est essentiellement élastique, typiquement à base d'élasthanne, et dont le fil de guipage est un fil synthétique qui est recouvert d'une couche métallique, qui peut être déposée par exemple par galvanisation.

Un tel fil, s'il possède certains avantages, présente toutefois certains inconvénients lorsqu'il doit être intégré dans un textile, et en particulier un vêtement destiné à subir des opérations de lavage. En effet, la tenue du revêtement métallique sur le fil de guipage peut ne pas être suffisante, et les propriétés électriques ont tendance à se dégrader au fur et à mesure des attaques chimiques et de l'abrasion observées lors des opérations de lavage.

Par ailleurs, la conductivité d'un tel fil est relativement dépendante de son taux d'allongement, puisqu'elle dépend du niveau de contact des spires du fil de guipage.

Le document JP-A-2011 074538 décrit un fil présentant des propriétés de conduction de l'électricité qui comporte un fil d'âme élastique et un fil de guipage formé d'un fil élémentaire, dans lequel le fil élémentaire est formé d'un fil d'âme en carbone guipé par un fil synthétique. Le document WO-A-2014/014290 décrit un fil élastique avec un fil de guipage qui est formé d'un fil d'âme guipé par un fil métallique.

### Exposé de l'invention

Il existe donc un besoin pour un fil qui présente des propriétés de résistance électrique qui sont relativement constantes avec le taux d'allongement, et qui sont les plus persistantes possibles au fur et à mesure des opérations de lavage, et plus généralement de toutes les opérations qui sollicitent mécaniquement et/ou chimiquement le fil conducteur.

Pour ce faire, il est donc proposé un fil textile élastique, qui se caractérise en ce qu'il est formé par l'assemblage d'une pluralité de fils intermédiaires parallèles, assemblés par un fil synthétique de liage. Chaque fil intermédiaire comporte un fil d'âme élastique et un fil de guipage formé d'un fil élémentaire. Ce fil élémentaire est lui-même formé d'un fil d'âme métallique, guipé avec un fil synthétique de guipage. Autrement dit, l'invention consiste à réaliser un fil qui comporte un conducteur continu formé d'un fil métallique, qui est protégé par un fil de guipage limitant les effets de l'abrasion et diminuant la surface exposée aux attaques chimiques.

Ce fil élémentaire à âme conductrice est utilisé en tant que fil de guipage sur une âme essentiellement élastique, de sorte que l'allongement de cette âme élastique provoque la déformation du fil métallique qui dessine une hélice dont le pas augmente avec l'allongement de l'âme.

Avantageusement en pratique, le fil synthétique de guipage du fil élémentaire, qui recouvre le fil métallique peut être enroulé à spires jointives. Dans cette configuration, la protection du fil métallique est améliorée, puisque la surface apparente de celui-ci est extrêmement faible, sinon nulle.

Parallèlement, l'enroulement de ce fil de guipage de protection permet de limiter les risques de déformation du fil métallique, qui est ainsi bloqué dans ses évolutions. On limite en particulier les risques de voir le fil métallique se tordre de sorte qu'il fasse des boucles sur lui-même, et se fragilise, voire ne se coupe.

La structure ainsi décrite peut se décliner avec différents types de matériaux pour chacun de ces constituants. Ainsi, le fil d'âme métallique du fil élémentaire peut être à base d'un ou plusieurs matériaux choisis dans le groupe comprenant le cuivre, l'acier, l'argent ou l'or. Ce fil peut avantageusement être isolé par un émaillage ou une couche de vernis.

Le fil de guipage du fil élémentaire, enroulé autour du fil métallique peut être réalisé de façon générale à partir de nombreux polymères thermoplastiques, et notamment à base de fils choisis dans le groupe comprenant les polyamides, les polyesters, voire les polypropylènes.

De même, le fil d'âme du fil intermédiaire, qui présente les propriétés élastiques, peut être préférentiellement à base d'un monotoron, typiquement réalisé en élasthanne ou en matériau équivalent à base élastomérique, voire d'autres polymères élastiques.

Une telle structure présente l'avantage de présenter un allongement qui peut être d'au moins 200 %, tout en conservant une résistivité inférieure à 1 Ohm.cm.

Un tel fil peut être incorporé en chaîne et/ou en trame dans un tissu. Dans l'application particulière où ce fil est utilisé pour acheminer les informations d'une zone à l'autre du tissu, il peut être présent uniquement dans une seule des directions, et en particulier dans le sens trame, pour des raisons de fabrication.

En effet, dans un mode particulier de réalisation, ce fil peut être inséré à l'intérieur d'une même gaine formée lors du tissage même du tissu, ce qui permet la fabrication du textile avec l'intégration du fil conducteur pendant le tissage.

Bien entendu, ce fil conducteur peut également être associé à un textile support par d'autres moyens permettant de former une poche prévue à cet effet, et en particulier par des techniques de tricotage, broderie, voire de confection.

L'invention couvre donc également un procédé de fabrication d'un fil élastique qui présente des propriétés de conduction de l'électricité. Ce procédé comporte les étapes suivantes consistant à :
- réaliser un fil élémentaire en guipant un fil synthétique de guipage sur un fil d'âme métallique ;
- réaliser un fil intermédiaire en guipant ce fil élémentaire sur un fil d'âme élastique ;
- associer plusieurs fils intermédiaire par guipage avec un fil synthétique de liage.

### Description sommaire des figures

La manière de réaliser l'invention, ainsi que les avantages qui en découlent ressortiront bien de la description du mode de réalisation qui suit, à l'appui des figures annexées dans lesquelles :
La figure 1 est une vue en perspective sommaire d'un fil selon un mode de réalisation de l'invention.
La figure 2 est une vue de détail de la zone II délimitée à la figure 1, dans lequel un seul fil unitaire a été représenté.
La figure 3 est une vue de détail de la zone III délimitée de la figure 2.

Bien entendu, les éléments représentés aux figures ont été réalisés dans des dimensions qui sont été choisies pour faciliter la compréhension de l'invention, et qui peuvent s'écarter de la réalité.

### Exemples de réalisation

Comme illustré à la figure 1, le fil **1** est composé d'un faisceau de plusieurs fils intermédiaires **2** qui sont associés et maintenus entre eux par un fil de guipage fin **3.**

Comme illustré à la figure 2, chaque fil intermédiaire **2** comporte une âme 20 en matériau essentiellement élastique, qui peut être composé d'un monotoron d'élasthanne par exemple, typiquement d'un titre compris entre 20 et 80 décitex. Cette âme **20** est guipée par un fil élémentaire **30,** illustré en détail à la figure 3.

Plus précisément, ce fil élémentaire **30** possède une âme formée d'un fil métallique **31,** guipé par un fil synthétique **32** de titre allant de quelques décitex à quelques dizaines de décitex, typiquement de 10 à 50 dtex. Dans la forme illustrée à la figure 3, les spires formées par le fil synthétique **32** ne sont pas jointives, et laissent apparaître le fil métallique **31,** pour faciliter la compréhension des figures. Toutefois comme déjà évoqué, il est possible que ces spires soient jointives, de manière à ne laisser apparaître qu'une infime partie de la surface du fil métallique **31.** Cette protection peut être améliorée en employant une technique de double guipage.

Différents exemples de réalisation peuvent être déclinés, en faisant varier différents paramètres. Ainsi, l'exemple ci-après est donné à titre indicatif et non limitatif.

### Exemple n° 1

Fil élémentaire:
   - âme fil de cuivre de 25 microns de diamètre ;
   - fil de guipage polyamide, plat, de titre de 44 dtex;
   - nombre de spires du fil de guipage : 1000 tours par mètre, (âme tendue) avec deux fils guipés en sens inverse;
Fil intermédiaire :
   - âme monotoron d'élasthanne de titre de 44 dtex (sans allongement) ;
   - fil de guipage formé par le fil élémentaire avec 1000 spires par mètre ;
Fil global
   - dix fils intermédiaires associés sans torsion ;
   - guipage par un fil synthétique de type polyamide texturé de 13 dtex ;
   - guipage avec 10 tours par mètre.

L'allongement maximum d'un tel fil est de l'ordre 250%. La résistance électrique d'un tel fil est de l'ordre de 3,6 Ω par mètre linéaire. Cette résistance est quasi invariable avec l'allongement.

### Exemple n°2

Fil élémentaire:
   - âme : fil de cuivre isolé de 25 microns de diamètre ;
   - fil de guipage polyamide, plat ou texturé, formé de 34 filaments, et de titre de 78 dtex;
   - nombre de spires du fil de guipage : 600 tours par mètre, (âme tendue) avec deux fils guipés en sens inverse;
Fil intermédiaire :
   - âme monotoron d'élasthanne de titre de 78 dtex (sans allongement) ;
   - fil de guipage formé par le fil élémentaire avec 600 spires par mètre ;
Fil global
   - cinq fils intermédiaires associés sans torsion ;
   - guipage par un fil synthétique de type polyamide texturé de 22 dtex ;
   - guipage avec 10 tours par mètre.

Les exemples ci-dessus ont été testés avec persistance de la conductivité électrique après 20 lavages ménagers dans des conditions normalisées, et 750 cycles d'élongation totale du fil final. Il ressort de ce qui précède que le fil conçu selon l'invention présente un taux d'allongement élevé, avec une résistance électrique quasi constante, et une bonne tenue aux agressions extérieures, mécaniques ou chimiques.

## Revendications

1. Procédé de fabrication d'un fil élastique (1) présentant des propriétés de conduction de l'électricité comprenant les étapes consistant à :
• réaliser un fil élémentaire (30) en guipant un fil synthétique de guipage (32) autour d'un fil d'âme métallique (31) ;
• réaliser un fil intermédiaire (2) en guipant ledit fil élémentaire (30) autour d'un fil d'âme élastique (20) ;
• associer plusieurs fils intermédiaires (2) par guipage avec un fil synthétique de liage (3).

2. Procédé selon la revendication 1 **caractérisé en que** lors de la réalisation du fil élémentaire (30), le fil synthétique de guipage (32) est enroulé à spires jointives sur le fil d'âme métallique (31).

3. Procédé selon la revendication 1, **caractérisé en ce que** lors de la réalisation du fil intermédiaire, le fil d'âme élastique (20) est monotoron.

4. Fil textile élastique (1) présentant des propriétés de conduction de l'électricité **caractérisé en ce qu'**il est formé de l'assemblage d'une pluralité de fils intermédiaires (2) parallèles assemblés ensemble par un fil synthétique de liage (3), chaque fil intermédiaire (2) comportant un fil d'âme élastique (20) sur lequel est guipé un fil élémentaire (30), dans lequel le fil élémentaire (30) est formé d'un fil d'âme métallique (31) guipé par un fil synthétique de guipage (32).

5. Fil selon la revendication 4, **caractérisé en ce que** le fil d'âme métallique (31) du fil élémentaire est à base d'un matériau choisi dans le groupe comprenant le cuivre, l'acier, l'argent, l'or.

6. Fil selon la revendication 4, **caractérisé en ce que** le fil synthétique de guipage (32) du fil élémentaire est enroulé à spires jointives.

7. Fil selon la revendication 4, **caractérisé en ce que** le fil synthétique de guipage (32) du fil élémentaire est choisi dans le groupe comprenant le polyamide, le polyester, le polypropylène.

8. Fil selon la revendication 4, **caractérisé en ce que** l'âme élastique (20) du fil intermédiaire (2) est un monotoron.

9. Fil selon la revendication 4, **caractérisé en ce que** l'âme élastique (20) du fil intermédiaire (2) est à base d'un matériau choisi dans le groupe comprenant les polymères élastiques, l'élasthanne, les matériaux à base élastomériques.

10. Fil selon la revendication 4, **caractérisé en ce qu'**il présente un allongement supérieur à 200 %.

11. Fil selon la revendication 4, **caractérisé en ce qu'**il possède une résistivité inférieure à 1 Ohm.cm.

12. Tissu incorporant en chaîne et/ou en trame un fil selon la revendication 4.

## Patentansprüche

1. Herstellungsverfahren eines elastischen Fadens (1), der die Eigenschaft der Stromleitfähigkeit aufweist, und folgende Etappen umfasst:
* Herstellung eines Elementarfadens (30), indem ein Faden mit metallischer Seele (31) mit einem synthetischen Spinnfaden (32) umsponnen wird;
* Herstellung eines Zwischenfadens (2), indem der besagte Elementarfaden (30) um einen Faden mit elastischer Seele (20) gesponnen wird;
* Assoziierung mehrerer Zwischenfäden (2) durch Spinnen mit einem synthetischen Verbindungsfaden (3).

2. Verfahren gemäß Anspruch 1, **dadurch gekennzeichnet, dass** während der Herstellung des Elementarfadens (30) der synthetische Spinnfaden (32) spiralförmig und aneinandergrenzend um den Faden mit metallischer Seele (31) gewickelt ist.

3. Verfahren gemäß Anspruch 1, **dadurch gekennzeichnet, dass** während der Herstellung des Zwischenfadens, der Faden mit elastischer Seele (20) eine Einzelspannlitze ist.

4. Elastischer Textilfaden (1), der stromleitfähige Eigenschaften aufweist, **dadurch gekennzeichnet, dass** er aus der Assemblage einer Mehrzahl aus parallelen Zwischenfäden (2) besteht, die mit Hilfe eines synthetischen Verbindungsfadens (3) zusammengeführt werden, wobei jeder Zwischenfaden (2) einen Faden mit elastischer Seele (20) umfasst, auf den ein Elementarfaden (30) gesponnen wird, der aus einem, mit einem Spinnfaden umsponnenen Faden (32) mit metallischer Seele (31) besteht.

5. Faden gemäß Anspruch 4, **dadurch gekennzeichnet, dass** der Faden mit metallischer Seele (31) des Elementarfadens auf Grundlage eines Materials gefertigt ist, das entweder Kupfer, Stahl, Silber oder Gold ist.

6. Faden gemäß Anspruch 4, **dadurch gekennzeichnet, dass** der synthetische Spinnfaden (32) des Elementarfadens spiralförmig und aneinandergrenzend gewickelt ist.

7. Faden gemäß Anspruch 4, **dadurch gekennzeichnet, dass** der synthetische Spinnfaden (32) des Elementarfadens aus Polyamid, Polyester oder Polypropylen ist.

8. Faden gemäß Anspruch 4, **dadurch gekennzeichnet, dass** die elastische Seele (20) des Zwischenfadens (2) eine Einzelspannlitze ist.

9. Faden gemäß Anspruch 4, **dadurch gekennzeichnet, dass** die elastische Seele (20) des Zwischenfadens (2) auf Grundlage eines Materials aus der Gruppe der elastischen Polymere, Elasthan und Materialien auf Elastomer-Grundlage ist.

10. Faden gemäß Anspruch 4, **dadurch gekennzeichnet, dass** er eine Streckdehnung von mehr als 200% aufweist.

11. Faden gemäß Anspruch 4, **dadurch gekennzeichnet, dass** er eine Widerstandsfähigkeit von weniger als 1 Ohm/cm aufweist.

12. Gewebe, welches in Kette und/oder Schuss einen Faden gemäß Anspruch 4 enthält.

## Claims

1. Method for the manufacturing of an elastic yarn (1) having properties of electrical conduction, comprising the steps which consist in:
▪ producing a basic yarn (30) by whipping a synthetic yarn with whipping (32) around a metal core yarn (31);
▪ producing an intermediate yarn (2) by whipping the said basic yarn (30) around an elastic core yarn (20);
▪ combining several intermediate yarns (2) by whipping with a synthetic binding system yarn (3).

2. Method according to claim 1 **characterized in that** during the production of the basic yarn (30), the synthetic whipping yarn (32) is wound by adjacent turns around the metal core yarn (31).

3. Method according to claim 1, **characterized in that** during the production of the intermediate yarn, the elastic core yarn (20) is a monostrand.

4. Elastic textile yarn (1) having electrical conduction properties **characterized in that** it is formed from an assembly of a multiple number of intermediate parallel yarns (2) assembled together by a synthetic binding yarn (3) wherein each intermediate yarn (2) comprises an elastic core yarn (20) onto which a basic yarn (30) is whipped, in which the basic yarn (30) comprises a metal core yarn (31) whipped with a synthetic whipping yarn (32).

5. Yarn according to claim 4, **characterized in that** the metal core yarn (31) of the basic yarn is based on a material chosen from the group comprising copper, steel, silver, gold.

6. Yarn according to claim 4, **characterized in that** the synthetic whipping yarn (32) of the basic yarn is wound by adjacent turns.

7. Yarn according to claim 4, **characterized in that** the synthetic whipping yarn (32) of the basic yarn is chosen from the group including polyamide, polyester, polypropylene.

8. Yarn according to claim 4, **characterized in that** the elastic core (20) of the intermediate yarn is a monostrand.

9. Yarn according to claim 4, **characterized in that** the elastic core (20) of the intermediate yarn (2) is based on a material chosen from the group including elastic polymers, elastane, materials on an elastomer base.

10. Yarn according to claim 4, **characterized in that** it offers elongation of more than 200%.

11. Yarn according to claim 4, **characterized in that** it offers resistivity of less than 1 ohm/cm

12. Fabric incorporating into its warp and/or weft a yarn according to claim 4.
